# EUROPÄISCHE PATENTSCHRIFT

(11) **EP 0 030 919 B1**
(45) Veröffentlichungstag und Bekanntmachung des Hinweises auf die Patenterteilung: **17.08.1983**
(21) Anmeldenummer: 80810380.8
(22) Anmeldetag: 08.12.1980
(51) Int. Cl.: D06P 1/00, D06P 5/00, D06M 13/00, D06M 15/66, D06L 3/12

(54) **Verfahren zum Veredeln, insbesondere zum Färben, optisch Aufhellen oder Ausrüsten von textilen Fasermaterialien**
Process for the improvement, especially dyeing, optical brightening or finishing of fibrous textile materials
Procédé d'affinage, en particulier de teinture, d'azurage optique ou d'apprêtage de matières textiles fibreuses

(30) Priorität: 14.12.1979 CH 11095/79; 21.05.1980 CH 3961/80
(43) Veröffentlichungstag der Anmeldung: 24.06.1981
(73) Patentinhaber: CIBA-GEIGY AG, 4002 Basel (CH)
(72) Erfinder: Guth, Christian, CH-4052 Basel (CH); Binz, Jörg, CH-4153 Reinach (CH)

## Beschreibung

Die vorliegende Erfindung betrifft die Veredlung, insbesondere das Färben und/oder Ausrüsten von textilen Fasermaterialien mit ausgeprägt dreidimensionalem Charakter (Pol- oder Flormaterialien), insbesondere Teppichen, mit spezifischen, verschäumten wässerigen Zubereitungen.

Aus der DE-A-2 722 083 ist ein Verfahren zum kontinuierlichen Behandeln von Textilien oder Papier mit Hilfe von Schaum bekannt, bei dem der Schaum mit einer Kombination aus 0,2 bis 5 Gew.-% eines Verschäumungsmittels und 0,001 bis 5 Gew.-% eines Netzmittels erzeugt werden kann. Als Verschäumungsmittel werden spezifische nichtionische oberflächenaktive Verbindungen wie Äthylenoxid-Addukte von 10 bis 50 Mol Äthylenoxid an C,o-C'6-Fettalkohole oder Alkylphenole oder auch Fettsäurealkanolamide sowie spezifische anionaktive Verbindungen wie Sulfosuccinatestersalze beschrieben. Als Netzmittel können äthoxylierte Fettalkohole mit einem Äthoxylierungsgrad von mindestens 6 oder auch Siliconnetzmittel verwendet werden.

Aus der DE-A-2 715 862 ist ferner ein Verfahren zur Textilbehandlung mit Veredlungsmitteln, z. B. Farbstoffen, bekannt, gemäß dem ein Schaum als Schicht auf Textilien aufgebracht wird, der Schaum 0,5 bis 8% eines Schaumstabilisators enthält und der Verschäumungsgrad 2 : 1 bis 20 : 1 beträgt. Die so behandelten Textilien werden dann getrocknet und zur Fixierung des Veredlungsmittels einer Dampfbehandlung unterworfen. Als Schaumstabilisatoren werden in der Regel Metallsalze von Fettsäuren, z. B. Kaliumstearat oder Ammoniumstearat, eingesetzt, meistens in Kombination mit einem Verdicker wie Acrylpolymerisaten. Zusätzliche Schaumstabilisatoren sind u. a. Dodecyl und Fettsäuren. Silikontenside und somit die Schaummittelkombination gemäß der vorliegenden Erfindung werden jedoch in der DE-A-2 715 862 nicht offenbart.

Es wurde nun gefunden, daß man unter Verwendung einer spezifischen Verschäumerkombination, bestehend aus einem anionischen oder nichtionogenen Tensid als Schaumstabilisator und einem Schaummoderator in Form eines Siloxanoxyalkylen-Copolymerisats, welches sich insbesondere durch eine Antischaumwirkung in der Wärme auszeichnet und einen Trübungspunkt von 20 bis 70° C hat, egale Färbungen mit verbesserter Penetration der Farbstoffe und auch eine verbesserte Penetration der Textilchemikalien bei der Polausrüstung erzielen kann.

Gegenstand der vorliegenden Erfindung ist demnach ein Verfahren zum Veredeln, insbesondere zum Färben, optischen Aufhellen und/oder Ausrüsten von textilen Fasermaterialien, insbesondere Teppichen, mit einer wässerigen Zubereitung in Schaumform, die neben Farbstoff oder optischem Aufheller oder Ausrüstmittel einen Schaumstabilisator, einen Schaummoderator und gegebenenfalls weitere Hilfsmittel enthält, dadurch gekennzeichnet, daß man aus der wässerigen Zubereitung, die
(a) als Schaumstabilisator 1 bis 4 g/I eines anionischen oder nichtionogenen Tensides oder einer Mischung dieser Tenside und
(b) als Schaummoderator 0,1 bis 1 g/I eines Siloxanoxyalkylen-Copolymerisats, welches einen Trübungspunkt von 20 bis 70° C und eine Antischaumwirkung in der Wärme hat,

enthält, einen Schaum herstellt, wobei der Verschäumungsgrad 1 : (6 bis 20) beträgt, diesen Schaum auf die textilen Fasermaterialien kontinuierlich in Form mindestens einer Schicht aufbringt, die Schaumschicht gegebenenfalls, vorzugsweise jedoch teilweise, in die Fasermaterialien einsaugt und diese anschließend einer Dampfbehandlung unterwirft.

Die erfindungsgemäß zu behandelnden Substrate können aus allen üblichen natürlichen und/oder synthetischen Fasermaterialien, wie z. B. aus Baumwolle, regenerierter Cellulose, Polyester, Polyacrylnitril, Polyamid (6 oder 6,6), Wolle oder deren Mischungen, hergestellt sein. Flormaterialien und vor allem Teppiche (z. B. Schlingen- oder Velourteppiche mit einem Teppichgewicht bis zu 2500 g/m²) aus Polyacrylnitril, Wolle oder insbesondere aus Polyamid sind bevorzugt.

Für das erfindungsgemäße Färben kommen alle üblichen Farbstoffklassen in Betracht, z. B. Dispersions-, Küpen-, Reaktiv-, Substantiv-, Säure-, basische oder MetaHkomptexfarbstoffe sowie entsprechende, in der Praxis übliche Mischungen solcher Farbstoffe. Beispiele für Farbstoffe sind in Colour Index, 3. Auflage 1971, Band 4, beschrieben.

Werden textile Substrate nach dem erfindungsgemäßen Verfahren optisch aufgehellt, so kommen als optische Aufheller z. B. solche der Styryl- oder Stilbenreihe in Frage.

Als Ausrüstmittel, welche erfindungsgemäß appliziert werden können, kommen alle für den Einsatz in der Teppichindustrie geeigneten Chemikalien, wie Veredlungs- und Schutzmittel, in Frage. Beispielsweise kann man griffgebende Antistatisch-, Antisoil- oder Soilreleasemittel applizieren.

Die Komponenten (a) und (b) der erfindungsgemäß verwendeten Zubereitungen sind die eigentlichen Schaumbildner (Schaumstabilisatoren, Schaummoderator).

Das Gewichtsverhältnis der Komponenten (a) und (b) zueinander beträgt (2 bis40) : 1.

Als Schaumstabilisatoren [Komponente (a)] eignen sich in der Regel anionische oder nichtionische Verbindungen mit oberflächenaktiven Eigenschaften.

Die anionischen Tenside der Komponente (a) sind vorzugsweise Alkylenoxydaddukte, wie z. B. saure, Äthergruppen oder vorzugsweise Estergruppen von anorganischen oder organischen Säuren enthaltende Anlagerungsprodukte von Alkylenoxyden, besonders Äthylenoxyd und/oder Propylenoxyd oder auch Styroloxyd an aliphatische Kohlenwasserstoffreste mit insgesamt mindestens 2 Kohlenstoffatomen aufweisende organische Hydroxyl-, Carboxyl-, Amino- und/oder Amidoverbindungen bzw. Mischungen dieser Stoffe. Diese sauren Äther oder Ester können als freie Säuren oder als Salze, z. B. Alkalimetall-, Erdalkalimetall-, Ammonium- oder Aminsalze, vorliegen.

Die Herstellung dieser anionischen Tenside erfolgt nach bekannten Methoden, indem man an die genannten organischen Verbindungen mindestens 1 Mol, vorzugsweise mehr als 1 Mol, z. B. 2 bis 60 Mol Äthylenoxyd oder Propylenoxyd oder alternierend in beliebiger Reihenfolge Äthylenoxyd und Propylenoxyd anlagert und anschließend die Anlagerungsprodukte veräthert bzw. verestert und gegebenenfalls die Äther bzw. die Ester in ihre Salze überführt. Als Grundstoffe kommen höhere Fettalkohole, d. h. Alkanole oder Alkenole, je mit 8 bis 22 Kohlenstoffatomen, zwei- bis sechswertige aliphatische Alkohole von 2 bis 9 Kohlenstoffatomen, alicyclische Alkohole, Phenylphenole, Benzylphenole, Alkylphenole mit einem oder mehreren Alkylsubstituenten, der bzw. die zusammen mindestens 4 Kohlenstoffatome aufweisen, Fettsäuren mit 8 bis 22 Kohlenstoffatomen, Amine, die aliphatische und/oder cycloaliphatische Kohlenwasserstoffreste von mindestens 8 Kohlenstoffatomen aufweisen, besonders derartige Reste aufweisende Fettamine, Hydroxyalkylamine, Hydroxyalkylamide und Aminoalkylester von Fettsäuren oder Dicarbonsäuren und höher alkylierter Aryloxycarbonsäuren in Betracht.

Beispielsweise kommen als anionische Tenside in Frage:
- sulfatierte aliphatische Alkohole, deren Alkylkette 8 bis 18 Kohlenstoffatome aufweist, z. B. sulfatierter Laurylalkohol;
- sulfatierte ungesättigte Fettsäuren oder Fettsäureniederalkylester, die im Fettrest 8 bis 20 Kohlenstoffatome aufweisen, z. B. Rizinolsäure und solche Fettsäuren enthaltende Öle, z. B. Rizinusöl;
- Alkylsulfonate, deren Alkylkette 8 bis 20 Kohlenstoffatome enthält, z. B. Dodecylsulfonat;
- Alkylarylsulfonate mit geradkettiger oder verzweigter Alkylkette mit mindestens 6 Kohlenstoffatomen, z. B. Dodecylbenzolsulfonate oder 3,7-Diisobutyl-naphthalinsulfonate;
- Sulfonate von Polycarbonsäureestern, z. B. Dioctylsulfosuccinate oder Sulfosuccinamide;
- die als Seifen bezeichneten Alkalimetall-, Ammonium- oder Aminsalze von Fettsäuren mit 10 bis 20 Kohlenstoffatomen, z. B. Kolophoniumsalze;
- Ester von Polyalkoholen, insbesondere Mono- oder Diglyceride von Fettsäuren mit 12 bis 18 Kohlenstoffatomen, z. B. Monoglyceride der Laurin-, Stearin- oder Ölsäure, und
- die mit einer organischen Dicarbonsäure, wie z. B. Maleinsäure, Malonsäure oder Sulfobernsteinsäure, vorzugsweise jedoch mit einer anorganischen mehrbasischen Säure, wie o-Phosphorsäure oder insbesondere Schwefelsäure, in einen sauren Ester übergeführten Anlagerungsprodukte von 1 bis 60 Äthylenoxyd und/oder Propylenoxyd an Fettamine, Fettsäuren oder Fettalkohole, je mit 8 bis 22 Kohlenstoffatomen, an Alkylphenole mit 4 bis 16 Kohlenstoffatomen in der Alkylkette oder an drei- bis sechswertige Alkanole mit 3 bis 6 Kohlenstoffatomen.

Gut geeignete anionische Tenside als Schaumstabilisator der Komponente (a) sind
(1) saure Ester oder deren Salze eines Polyadduktes von 2 bis 15 Moi Äthylenoxyd an 1 Mol Fettalkohol mit 8 bis 22 Kohlenstoffatomen oder an 1 Mol Alkylphenol mit 4 bis 12 Kohlenstoffatomen im Alkylteil,
(2) Alkylphenylsulfonate mit 8 bis 18 Kohlenstoffatomen im Alkylrest,
(3) sulfonierte 1-Benzyl-2-alkylbenzimidazole mit 8 bis 22 Kohlenstoffatomen im Alkylrest,

wobei die Komponenten (1), (2) und (3) einzeln oder als Gemisch verwendet werden können.

Die Komponente (1) der genannten bevorzugten Schaumstabilisatoren kann z. B. durch die Formel oder die Formel dargestellt werden, worin R Alkyl oder Alkenyl mit je 8 bis 22 Kohlenstoffatomen, X der Säurerest einer anorganischen, Sauerstoff-enthaltenden Säure oder der Rest einer organischen Säure, p 4 bis 12 und z 2 bis 12 sind.

Die Alkylreste am Benzolring der Formel (1) können Butyl, Hexyl, n-Octyl, n-Nonyl, p-tert.-Octyl, p-tert.-Nonyl, Decyl oder Dodecyl sein. Bevorzugt sind die Alkylreste mit 8 bis 12 Kohlenstoffatomen, insbesondere die Octyl- und Nonylreste.

Der Säurerest X leitet sich beispielsweise von niedermolekularen Dicarbonsäuren ab, wie z. B. von Maleinsäure, Malonsäure, Bernsteinsäure oder Sulfobernsteinsäure, und ist über eine Esterbrücke mit dem Äthylenoxyteil des Moleküls verbunden. Insbesondere leitet sich X jedoch von anorganischen mehrbasischen Säuren, wie Orthophosphorsäure und insbesondere Schwefelsäure, ab. Der Säurerest X liegt vorzugsweise in Salzform, d. h. zum Beispiel als Alkalimetall-, Ammonium- oder Aminsalz, vor. Beispiele für solche Salze sind Lithium-, Natrium-, Kalium-, Ammonium-, Trimethylamin-, Äthanolamin-, Diäthanolamin- oder Triäthanolaminsalze.

Die Fettalkohole zur Herstellung der Komponente (1) der Formel (2) sind z. B. solche mit 8 bis 22, insbesondere mit 8 bis 18 Kohlenstoffatomen, wie Octyl-, Decyl-, Lauryl-, Tridecyl-, Myristyl-, Cetyl-, Stearyl-, Oleyl-, Arachidyl- oder Behenylalkohol.

Die Esterbildung erfolgt in der Regel mit den gleichen Säuren, die für die Verbindungen der Formel (1) genannt sind. Eine bevorzugte Verbindung unter den Schaumstabilisatoren der Formel (2) ist das Natriumsalz der Lauryltriglykoläthersulfosäure.

Für die Komponenten (1) der Formeln (1) und (2) werden insbesondere folgende Verbindungen genannt:
1. Ammoniumsalz des sauren Schwefelsäureesters des Anlagerungsproduktes von 2 Mol Äthylenoxyd an 1 Mol p-tert.-Nonylphenol;
2. Natriumsalz des sauren Maleinsäureesters des Anlagerungsproduktes von 2 Mol Äthylenoxyd an 1 Mol p-Nonylphenol;
3. Ammoniumsalz des sauren Schwefelsäureesters des Anlagerungsproduktes von 3 Mol Äthylenoxyd an 1 Mol p-Butylphenol;
4. Ammoniumsalz des sauren Phosphorsäureesters des Anlagerungsproduktes von 2 Mol Äthylenoxyd an 1 Mol p-Nonylphenol;
5. Natriumsalz des Disulfobernsteinsäureesters des Anlagerungsproduktes von 4 Mol Äthylenoxyd an 1 Mol n-Octylphenol;
6. Ammoniumsalz des sauren Schwefelsäureesters des Anlagerungsproduktes von 9 Mol Äthylenoxyd an 1 Mol p-Nonylphenol;
7. Ammoniumsalz des sauren Schwefelsäureesters des Anlagerungsproduktes von 6 Mol Äthylenoxyd an 1 Mol p-Nonylphenol;
8. Natriumsalz des Monosulfobernsteinsäureesters des Anlagerungsproduktes von 2 Mol Äthylenoxyd an 1 Mol p-Nonylphenol;
9. Ammoniumsalz des sauren Schwefelsäureesters des Anlagerungsproduktes von 6 Mol Äthylenoxyd an 1 Mol Dodecylphenol;
10. Ammoniumsalz des sauren Schwefelsäureesters des Anlagerungsproduktes von 2 Mol Äthylenoxyd an 1 Mol Octylphenol;
11. Ammoniumsalz des sauren Schwefelsäureesters des Anlagerungsproduktes von 2 Mol Äthylenoxyd an 1 Mol Alfol (1014);
12. Ammoniumsalz des sauren Schwefelsäureesters des Anlagerungsproduktes von 2 Mol Äthylenoxyd an 1 Mol Stearylalkohol;
13. Ammoniumsalz des sauren Schwefelsäureesters des Anlagerungsproduktes von 3 Mol Äthylenoxyd an 1 Mol 2-Äthyl-hexanol;
14. Ammoniumsalz des sauren Schwefelsäureesters des Anlagerungsproduktes von 15 Mol Äthylenoxyd an 1 Mol Stearylalkohol;
15. Ammoniumsalz des sauren Schwefelsäureesters des Anlagerungsproduktes von 3 Mol Äthylenoxyd an 1 Mol Tridecylalkohol;
16. Ammoniumsalz des sauren Schwefelsäureesters des Anlagerungsproduktes von 4 Mol Äthylenoxyd an 1 Mol Hydroabietylalkohol;
17. Ammoniumsalz des sauren Schwefelsäureesters des Anlagerungsproduktes von 3 Mol Äthylenoxyd an 1 Mol Alfol (2022);
18. Ammoniumsalz des sauren Schwefelsäureesters des Anlagerungsproduktes von 3 Mol Äthylenoxyd an 1 Mol Laurylalkohol;
19. Di-(ß-hydroxy-äthyl-)aminsalz des sauren Schwefelsäureesters des Anlagerungsproduktes von 3 Mol Äthylenoxyd an 1 Mol Laurylalkohol;
20. Natriumsalz des sauren Schwefelsäureesters des Anlagerungsproduktes von 2 Mol Äthylenoxyd an 1 Mol Laurylalkohol;
21. Natriumsalz des sauren Schwefelsäureesters des Anlagerungsproduktes von 3 Mol Äthylenoxyd an 1 Mol Laurylalkohol;
22. Saurer Phosphorsäureester des Anlagerungsproduktes von 5 Mol Äthylenoxyd an 1 Mol 2-Äthyl-n-hexanol;
23. Ammoniumsalz des sauren Schwefelsäureesters des Anlagerungsproduktes von 3 Mol Äthylenoxyd an 1 Mol eines Alkoholgemisches mit 20 bis 22 Kohlenstoffatomen;
24. Diphosphorsäureester des Anlagerungsproduktes von 8 Mol Äthylenoxyd an 1 Mol Dodecylamin;
25. Ammoniumsalz des sauren Phosphorsäureesters des Anlagerungsproduktes von 8 Mol Äthylenoxyd an 1 Mol Talgfettamin.

Die Alkylphenylsulfonate der Komponente (2) sind in der Regel Alkalimetallsalze der entsprechenden Monosulfonsäuren mit 8 bis 18 Kohlenstoffatomen im Alkylteil, der geradkettig oder verzweigt, gesättigt oder ungesättigt ist. Als Alkylreste kommen z. B. n-Octyl, tert.-Octyl, n-Nonyl, tert.-Nonyl, n-Decyl, n-Dodecyl, Tridecyl, Myristyl, Cetyl, Stearyl oder Oleyl in Frage. Bevorzugt sind Alkylreste mit 8 bis 12 Kohlenstoffatomen, wobei Dodecylbenzolsulfonat (Natriumsalz) besonders geeignet ist.

Die Komponente (3) ist ein sulfoniertes l-Benzyi-2-aikyibenzimidazo) mit 8 bis 12 Kohlenstoffatomen im Alkylteil. Die Alkylreste leiten sich von den zuvor bereits genannten Säureestern ab.

Von den sulfonierten Benzimidazolderivaten, die durch Kondensation von o-Phenylendiamin mit gesättigten oder ungesättigten Fettsäuren mit 12 bis 18, vorzugsweise 16 bis 18 Kohlenstoffatomen (Palmitin-, Stearin-, Ölsäure) erhalten werden können, sind solche mit 2 Sulfonsäuregruppen bevorzugt.

Als bevorzugte Verbindung sei das Dinatriumsalz der 1-Benzyl-2-heptadecylbenzimidazoldisulfon- säure genannt.

Die Komponenten (1) bis (3) können allein oder auch als Mischungen untereinander als Schaumstabilisatoren verwendet werden.

Das nichtionogene Tensid gemäß der Komponente (a) ist vorteilhafterweise ein nichtionogenes Alkylenoxydanlagerungsprodukt von 1 bis 100 Mol Alkylenoxyd, z. B. Äthylenoxyd und/oder Propylenoxyd, an 1 Mol eines aliphatischen Monoalkohols mit mindestens 4 Kohlenstoffatomen, eines 3- bis 6-wertigen aliphatischen Alkohols, eines gegebenenfalls durch Alkyl oder Phenyl substituierten Phenols oder einer Fettsäure mit 8 bis 22 Kohlenstoffatomen.

Bei den aliphatischen Monoalkoholen zur Herstellung der nichtionogenen Tenside handelt es sich z. B. um wasserunlösliche Monoalkohole mit mindestens 4 Kohlenstoffatomen, vorzugsweise 8 bis 22 Kohlenstoffatomen. Diese Alkohole können gesättigt oder ungesättigt und verzweigt oder geradkettig sein und können allein oder im Gemisch eingesetzt werden. Es können natürliche Alkohole, wie z. B. Myristylalkohöl, Cetylalkohol, Stearylalkohol oder Oleylalkohol, oder synthetische Alkohole, wie insbesondere 2-Äthylhexanol, ferner Trimethylhexanol, Trimethylnonylalkohol, Hexadecylalkohol oder die obengenannten Alfole mit dem Alkylenoxyd umgesetzt werden.

Weitere aliphatische Alkohole, die mit Alkylenoxyd umgesetzt werden können, sind 3- bis 6wertige Alkanole. Diese enthalten 3 bis 6 Kohlenstoffatome und sind insbesondere Glycerin, Trimethylolpropan, Erythrit, Mannit, Pentaerythrit und Sorbit. Die 3- bis 6wertigen Alkohole werden vorzugsweise mit Propylenoxyd oder Äthylenoxyd oder Gemischen dieser Alkylenoxyde umgesetzt.

Als gegebenenfalls substituierte Phenole eignen sich beispielsweise Phenol, o-Phenylphenol oder Alkylphenole, deren Alkylrest 1 bis 16, vorzugsweise 4 bis 12 Kohlenstoffatome aufweist. Beispiele dieser Alkylphenole sind p-Kresol, Butylphenol, Tributylphenol, Octylphenol und besonders Nonylphenol.

Die Fettsäuren weisen vorzugsweise 8 bis 12 Kohlenstoffatome auf und können gesättigt oder ungesättigt sein, wie z. B. die Caprin-, Laurin-, Myristin-, Palmitin- oder Stearinsäure bzw. die Decen-, Dodecen-, Tetradecen-, Hexadecen-, Öl-, Linol-, Linolen- oder vorzugsweise Rizinolsäure.

Als nichtionogene Tenside seien beispielsweise genannt:
- Anlagerungsprodukte von vorzugsweise 5 bis 80 Mol Alkylenoxyden, insbesondere Äthylenoxyd, wobei einzelne Äthylenoxydeinheiten durch substituierte Epoxyde, wie Styroloxyd und/oder Propylenoxyd, ersetzt sein können, an höhere ungesättigte oder gesättigte Fettalkohole, Fettsäuren, Fettamine oder Fettamide mit 8 bis 22 Kohlenstoffatomen oder an Phenylphenol oder Alkylphenole, deren Alkylreste mindestens 4 Kohlenstoffatome aufweisen;
- Alkylenoxyd-, insbesondere Äthylenoxyd- und/oder Propylenoxyd-Kondensationsprodukte;
- Umsetzungsprodukte aus einer 8 bis 22 Kohlenstoffatome aufweisenden Fettsäure und einem primären oder sekundären, mindestens eine Hydroxyniederalkyl- oder Niederalkoxyniederalkylgruppe aufweisenden Amin oder Alkylenoxyd-Anlagerungsprodukte dieser hydroxyalkylgruppenhaltigen Umsetzungsprodukte, wobei die Umsetzung so erfolgt, daß das molekulare Mengenverhältnis zwischen Hydroxyalkylamin und Fettsäure 1 : 1 und größer als 1, z. B. 1,1 : 1 bis 2 : 1, sein kann, und
- Anlagerungsprodukte von Propylenoxyd an einen drei- bis sechswertigen aliphatischen Alkohol von 3 bis 6 Kohlenstoffatomen, z. B. Glycerin oder Pentaerythrit, wobei die Polypropylenoxydaddukte ein durchschnittliches Molekulargewicht von 250 bis 1800, vorzugsweise 400 bis 900, aufweisen.

Gut geeignete nichtionogene Tenside als Schaumstabilisatoren der Komponente (a) sind
(4) Anlagerungsprodukte von 2 bis 15 Mol Äthylenoxyd an 1 Mol Fettalkohol oder Fettsäure mit jeweils 8 bis 22 Kohlenstoffatomen oder an 1 Mol Alkylphenol mit insgesamt 4 bis 12 Kohlenstoffatomen im Alkylteil,
(5) gegebenenfalls mono-, di- oder triäthoxylierte Fettalkohole mit 8 bis 22 Kohlenstoffatomen im Fettalkoholrest oder

### (6) Fettsäuredialkanolamide mit 8 bis 22 Kohlenstoffatomen im Fettsäurerest.

Als Komponente (4) der Schaumstabilisatoren kommen vorteilhafterweise Octyl- oder vorzugsweise Nonylphenol-Äthylenoxydaddukte mit 2 bis 12 Äthylenoxydeinheiten in Betracht, die insbesondere durch die Formel dargestellt werden können, worin n 8 oder 9 und z 2 bis 12 ist. Die Alkylsubstituenten am Phenolring können geradkettig oder verzweigt sein.

Im einzelnen seien die folgenden Octyl- und Nonylphenolumsetzungsprodukte genannt: p-Nonylphenol/9 Mol Äthylenoxyd, p-Octylphenol/2 Mol Äthylenoxyd, p-Nonylphenol/10 0 Mol Athylenoxyd, p-Nonylphenol/11 Mol Äthylenoxyd.

Weitere Alkylphenol-Äthylenoxydaddukte lassen sich z. B. von Butylphenol oder Tributylphenol ableiten.

Die Komponente (4) kann zweckmäßigerweise auch ein Anlagerungsprodukt von 2 bis 15 Mol, vorzugsweise 7 bis 15 Mol Äthylenoxyd an 1 Mol eines aliphatischen Monoalkohols mit 8 bis 22 Kohlenstoffatomen sein.

Die aliphatischen Monoalkohole können gesättigt oder ungesättigt sein und können allein oder als Gemische eingesetzt werden. Es können natürliche Alkohole, wie z. B. Laurylalkohol, Myristylalkohol, Cetylalkohol, Stearylalkohol, Oleylalkohol, oder synthetische Alkohole, wie insbesondere 2-Äthylhexanol, ferner Trimethylhexanol, Trimethylnonylalkohol, Hexadecylalkohol oder die C₁₂-C₂₂-Alfole mit Äthylenoxyd umgesetzt werden.

Es können auch Äthylenoxydanlagerungsprodukte von 2 bis 15 Mol Äthylenoxyd an 1 Mol Fettsäure als Komponente (4) eingesetzt werden. Die Fettsäuren weisen vorzugsweise 10 bis 20 Kohlenstoffatome auf und können gesättigt oder ungesättigt sein, wie z. B. die Caprin-, Laurin-, Myristin-, Palmitin- oder Stearinsäure bzw. die Decen-, Dodecen-, Tetradecen-, Hexadecen-, ÖI-, Linol- oder Ricinolsäure.

Bei der Komponente (5) handelt es sich um einen definitionsgemäß gegebenenfalls äthoxylierten Fettalkohol, dessen HLB-Wert zweckmäßigerweise 0,1 bis 10, insbesondere 0,5 bis 10, beträgt. Komponenten (5) mit HLB-Werten im Bereich von 0,1 bis 7,0 haben sich als besonders vorteilhaft erwiesen. Der HLB-Wert ist ein Maß für die »Hydrophilic-Lipophilic-Balance« in einem Molekül.

Die HLB-Werte können gemäß W. C. Griffin, ISCC 5, 249 (1954), oder J. T. Davis, Tenside Detergens 11 (1974), Nr. 3, S. 133, experimentell bestimmt oder berechnet werden.

Die als Komponente (5) in Betracht kommenden Fettalkohole können gesättigt oder ungesättigt sein. Vorzugsweise enthalten sie 12 bis 18 Kohlenstoffatome. Als Beispiele von Alkoholen für die Komponente (5) seien Lauryl-, Myristyl-, Cetyl-, Stearyl-, Oleyl-, Arachidyl-, Behenylalkohol oder C₁₂-C₂₂-Alfole genannt.

Diese Fettalkohole können vorteilhafterweise mono-, di- odertriäthoxyliert sein.

Bevorzugte Komponenten (5) sind Cetylalkohol oder Diäthylenglykolcetyläther (= Polyoxyäthylen-(2)-cetyläther) der Formel

Bei den Fettsäure-Alkanolamin-Umsetzungsprodukten der Komponente (6) handelt es sich z. B. um Produkte, welche aus Fettsäuren mit 8 bis 22, vorzugsweise 8 bis 18 Kohlenstoffatomen und Alkanolaminen mit 2 bis 6 Kohlenstoffatomen, wie Äthanolamin, Diäthanolamin, Isopropanolamin oder Di-isopropanolamin hergestellt werden, wobei Diäthanolamin bevorzugt ist. Besonders bevorzugt sind Fettsäurediäthanolamide mit 8 bis 18 Kohlenstoffatomen.

Geeignete Fettsäuren sind z. B. Capryl-, Caprin-, Laurin-, Myristin-, Palmitin-, Stearin-, Arachin-, Behen-, Olein-, Linol-, Linolen-, Arachidonsäure oder Kokosfettsäure.

Bevorzugte Beispiele derartiger Umsetzungsprodukte sind das Kokosfettsäurediäthanolamid sowie das Laurinsäure- oder Stearinsäurediäthanolamid.

Weitere gut geeignete nichtionogene Tenside sind Alkylenoxyd-Umsetzungsprodukte der Formel worin R' Wasserstoff, Alkyl oder Alkenyl mit höchstens 18 Kohlenstoffatomen, vorzugsweise 8 bis 16 Kohlenstoffatomen, o-Phenylphenyl oder Alkylphenyl mit 4 bis 12 Kohlenstoffatomen im Alkylteil, von Z₁ und Z₂ eines Wasserstoff und das andere Methyl, y1 bis 15 bedeuten und die Summe von n₁, + n₂ 3 bis 15 beträgt.

Besonders vorteilhafte nichtionogene Tenside sind Fettalkoholpolyglykolmischäther, insbesondere Anlagerungsprodukte von 3 bis 10 Mol Äthylenoxyd und 3 bis 10 Mol Propylenoxyd an aliphatische Monoalkohole von 8 bis 16 Kohlenstoffatomen.

Die folgenden Anlagerungsprodukte sind Beispiele für die Alkylenoxyd-Umsetzungsprodukte der Formel (4):
1. Anlagerungsprodukt von 12 Mol Äthylenoxyd und 12 Mol Propylenoxyd an 1 Mol eines C₄-C₁₈-Fettalkohols,
2. Anlagerungsprodukt von 5 Mol Äthylenoxyd und 5 Mol Propylenoxyd an 1 Mol Alfol (12 -14),
3. Anlagerungsprodukt von 9 Mol Äthylenoxyd und 7 Mol Propylenoxyd an 1 Mol C₁₆-C₁₈-Fettalkohol,
4. Anlagerungsprodukt von 9,5 Mol Äthylenoxyd und 9,5 Mol Propylenoxyd an 1 Mol Nonylphenol.

Bevorzugte Schaumstabilisatoren für die Komponente (a) sind Kombinationen aus den Komponenten (1), (2), (4), (5) und (6) und gegebenenfalls auch aus der Komponente (3). Komponenten (1), (2), (4), (5) und (6) können vorteilhafterweise auch allein als Schaumstabilisatoren eingesetzt werden.

Als Einzelkomponenten bevorzugt sind das Umsetzungsprodukt aus 1 Mol Nonylphenol und 2 Mol Äthylenoxyd, das Ammoniumsalz des sauren Schwefelsäureesters des Umsetzungsproduktes aus 1 Mol Nonylphenol und 2 Mol Äthylenoxyd, Lauryltriglykoläthersulfat-Natrium, Dodecylphenylsulfonat-Natrium oder ein Fettsäurediäthanolamid mit 8 bis 18 Kohlenstoffatomen im Fettsäurerest (Kokosfettsäurediäthanolamid).

Bevorzugte Gemische von Schaumstabilisatoren sind z. B. solche aus
(1) Nonylphenol-Äthylenoxydaddukten mit 10 bis 12 Äthylenoxydeinheiten, Natriumsalzen von Schwefelsäureestern von Fettalkohol-Äthylenaddukten mit 10 bis 12 Kohlenstoffatomen im Alkoholteil und 2 bis 4 Alkylenoxydeinheiten und Kokosfettsäurediäthanolamid,
(2) Umsetzungsprodukte von 7 bis 15 Mol Äthylenoxyd an 1 Mol Stearylalkohol, Kokosfettsäurediäthanolamid und Cetylalkohol oder diäthoxyliertem Cetylalkohol,
(3) Dodecylbenzolsulfonat, Lauryltriglykoläthersulfat-NatFium, Kokosfettsäurediäthanolamid und dem Dinatriumsalz der 1-Benzyl-2-stearyl-benzimidazoldisulfonsäure oder
(4) Lauryltriglykoläthersulfat-Natrium und Fettsäurediäthanolamide mit 8 bis 18 Kohlenstoffatomen im Fettsäurerest.

Die Schaumkomponenten bzw. Schaumstabilisatoren (a) sind sehr gute Verschäumer, d. h., sie können einerseits mit sehr geringer Einsatzmenge den Schaum in ausreichender Menge bilden und andererseits den gebildeten Schaum auch stabilisieren.

Bei den Siloxanoxyalkylen-Copolymerisaten, die als Schaum-Moderatoren [Komponente (b)] verwendet werden, handelt es sich z. B. um Umsetzungsprodukte aus halogensubstituierten Organopolysiloxanen und Alkalimetallsalzen von Polyoxyalkylen, z. B. Polyäthylen- oder Polypropylenglykolen.

Solche Verbindungen, die ein Polydimethylsiloxangerüst aufweisen, können durch die Formel dargestellt werden, worin q 3 bis 50, zweckmäßigerweise 3 bis 25, r 2 oder 3, s 0 bis 15, t 1 bis 25, x 3 bis 15, vorzugsweise 3 bis 10, und R, Alkyl mit 1 bis 6 Kohlenstoffatomen, vorzugsweise Methyl, ist

Derartige Verbindungen sind z. B. in der DE-AS 1 719 328 beschrieben.

Vertreter der Siloxanoxyalkylen-Copolymerisate der Formel (5) können durch die folgenden Formeln beschrieben werden:

Weitere Polyäthersiloxane, welche als Schaummoderatoren gemäß der Komponente (b) verwendet werden können, entsprechen der Formel worin R₂ und R₃ je Alkyl mit 1 bis 4 Kohlenstoffatomen, vorzugsweise Methyl, a 1 bis 20, b 2 bis 20, c 2 bis 50, d 1 oder 2 und m 2 bis 5 bedeuten.

Derartige Siloxanverbindungen sind in der DE-AS 1 795 557 beschrieben.

Typische Vertreter dieser Siloxan-Polyalkylenoxyd-Polymere sind:

Bevorzugte als Schaummoderatoren gemäß der Komponente (b) eingesetzte Polyäthersiloxane haben einen Trübungspunkt von etwa 20 bis 70°C, vorzugsweise 25 bis 50°C. Der Glykolgehalt, bestehend aus Oxyäthylengruppen oder Oxyäthylen- und Oxypropylengruppen, ist vorteilhafterweise von 35 bis 80, vorzugsweise von 40 bis 70 Gewichtsprozent, bezogen auf das gesamte Gewicht des Polyäthersiloxans.

Die Komponente (b) stört die Herstellung des Schaums nicht, besitzt jedoch die Eigenschaft, den Schaum bei Einwirkung von Feuchtigkeit und Wärme zu zerstören, d. h. zerfallen zu lassen. Diese Wirkung beruht auf der Eigenschaft dieser Komponenten, in wässeriger Lösung einen insbesondere bei 40-50°C ausgeprägten Trübungspunkt aufzuweisen, d. h., diese Produkte zeigen AntischaumWirkung in der Wärme.

Je nach gewünschtem Effekt können die erfindungsgemäß zu verwendenden Schäume noch weitere Zusätze enthalten, wie Säuren, Alkalien, Katalysatoren, Harnstoff, Oxydationsmittel, Lösungsmittel oder Emulgatoren. Die Säuren und die Alkalien dienen vor allem der Einstellung des pH-Wertes der erfindungsgemäß verwendeten Flotte, der je nach dem zu behandelnden Substrat in der Regel 4 bis 10 beträgt.

Der Zusatz eines Verdickungsmittels ist nicht notwendig, da die Schäume auch ohne Verdickungsmittel ausreichend stabil sind, d. h. Schaumhalbwertszeiten bis zu 60 Minuten aufweisen können. Ihre Penetrationseigenschaften sind gut; eine Benetzung und ein leichtes Eindringen des Schaums ist gewährleistet.

Bei der Herstellung der Schäume wird zweckmäßig so vorgegangen, daß man die Verschäumungskomponenten (a) und (b) zuerst getrennt löst und dann miteinander vermischt und so zu wässerigen Lösungen von 0,1 bis 0,5 Gewichtsprozent an Verschäumungskomponenten gelangt.

Die Erzeugung der Schäume erfolgt vorzugsweise mechanisch mittels Schnellrührern, Mixern oder auch speziellen Schaumpumpen, wobei mit letzteren die Schäume auch kontinuierlich hergestellt werden können. Es hat sich als zweckmäßig erwiesen, die einzelnen Komponenten vorzulösen oder vorzudispergieren, bevor sie den Verschäumungsapparaten zugeführt werden.

Erfindungsgemäß haben sich Verschäumungsgrade, d. h. Volumenverhältnisse von unverschäumter zu verschäumter Zubereitung von 1 : 6 bis 1 : 20, vorzugsweise 1 : 8 bis 1 : 12, als geeignet erwiesen.

Die erfindungsgemäß eingesetzten Schäume zeichnen sich dadurch aus, daß sie über längere Zeit stabil sind und beim Auftragen auf das Substrat nicht sofort zerfallen (sich entwässern). Vorzugsweise haben die erfindungsgemäß verwendeten Schäume Halbwertzeiten von 5 bis 30 Minuten. Die Blasendurchmesser in den Schäumen betragen etwa 1 bis 100 µ.

Die Applikation der Schäume erfolgt in der Regel bei Raumtemperatur, d. h. etwa 15 bis 30° C.

Für das Färben oder Ausrüsten von Teppichen und Polgeweben aus Polyamid, Wolle, Polyacrylnitril oder Polyester wird eine Behandlungsflotte verschäumt und der Schaum aus einem Schaumbehälter (mit verstellbarer Rakel für die Einstellung der gewünschten Schaumschichtdicke) über eine Auftragswalze mit einer Abnahmerakel als Schaumschicht auf den Flor aufgebracht. Die Substrate brauchen nicht unbedingt vorbehandelt zu sein, können aber auch bei Raumtemperatur vorgenetzt werden (mit wässerigen Flotten üblicher Netzmittel, z. B. 1 g/I Flotte eines Alkylphenol-Äthylenoxydadduktes) oder bei Temperaturen bis zu 80°C vorgewaschen (mit üblichen Waschmitteln) und vorgebauscht sein. Erfolgen diese Vorbehandlungen, so ist es angebracht, die Substrate vor dem Schaum-Auftrag auf einen Restfeuchtegehalt von 40 bis 100 Gewichtsprozent, vorzugsweise 40 bis 50 Gewichtsprozent, bezogen auf das Substratgewicht, zu entwässern. Durch Anlegen eines Vakuums auf der Rückseite der Substrate (etwa 0,1 - bar Unterdruck) wird die Schaumschicht teilweise in das Substrat (den Teppich-Flor) eingesaugt, ohne daß ein Flottenverlust auftritt. Die Schaumhöhe kann dabei um etwa 10 bis 70% der ursprünglichen Höhe reduziert werden. Der Schaum wird dadurch gleichmäßig von den Florspitzen bis fast zum Florfuß verteilt. Anschließend kann gegebenenfalls mittels Rakel der Auftrag einer zweiten Schaumschicht erfolgen. Der gesamte Flottenauftrag, bezogen auf das Gewicht des trockenen Teppichs, liegt vorteilhafterweise zwischen 70 und 250%, vorzugsweise 70 bis 200 und insbesondere 120 bis 170%. Nach diesem Verfahren ist es auch möglich, unterschiedlich anfärbbares Polyamid-Teppich-Flor-Material zu färben und einen guten Differential-Dyeing-Effekt zu erhalten.

Der zu wählende Unterdruck ist im wesentlichen vom Quadratmetergewicht des Teppichs, der Konstruktion des Trägermaterials, von der Dichte des Teppichs, von der Länge des Polmaterials und auch vom Verschäumungsgrad des Schaumes abhängig. Im Bereich von >0-1 bar Unterdruck gelingt es, die Schaum-Decke teilweise, durch Entwässerung, in den Teppich hineinzusaugen. Wichtig dabei ist, daß die auf der Florseite verbleibende Schaumschicht möglichst gleich dick bleibt. Zu starkes Saugen führt zu Flottenverlust und kann zu unegalen Färbungen bzw. zu Färbungen mit frosting-Effekt (Grauschleier) führen.

Der Teppich läuft nun mit einer noch auf der Polseite befindlichen Schaumdecke in den Dämpfer. Beim Einlauf in den Dämpfer beginnt die Schaumdecke leicht aufzuschäumen, dies verhindert die Grauschleierbildung; sodann wird der Schaum - mit Hilfe des Schaummoderators = Komponente (b) - durch die Einwirkung des Sattdampfes gleichmäßig zerstört, d. h. er entwässert sich, die Farbflotte dringt weiter in das Polmaterial ein, so daß eine egale frostingfreie Färbung resultiert. Der Schaum muß nach < 20 Sekunden vollständig zerstört sein, um eine gute Flächen-Egalität zu erreichen.

Vorteilhafterweise kann man vor dem Schaumauftrag das Substrat mit einer vorzugsweise Verschäumer, insbesondere die Komponenten (a) und (b), enthaltenden Foulardierflotte vorfoulardieren. Dabei erfolgt die Imprägnierung vorzugsweise bei einer Flottenaufnahme von 40 bis 100 Gewichtsprozent. Der anschließende Schaumauftrag beträgt in der Regel 50 bis 180 Gewichtsprozent, vorzugsweise 50 bis 150 Gewichtsprozent. Nach der Vorfoulardierung des Substrats mit einer gegebenenfalls bereits einen Verschäumer enthaltenden Imprägnierflotte und anschließendem Schaumauftrag kann man mit Erfolg auf ein Einsaugen des Schaumes in das Textilgut verzichten und die Dampfbehandlung direkt durchführen.

Das Fixieren der Farbstoffe und Ausrüstmittel erfolgt durch Dampfbehandlung des Substrats, z. B. bei Temperaturen von 95 bis 180°C, vorzugsweise durch Dämpfen bei 98 bis 102°C, z. B. mit Sattdampf oder überhitztem Dampf.

Nach dem Fixieren kann wie üblich ausgewaschen (mit Wasser abspritzen), gespült und getrocknet werden, z. B. bei Temperaturen von 100 bis 30° C.Ausrüstmittei nur Trocknen und Fixieren.

Das erfindungsgemäße Verfahren bietet gegenüber bekannten Verfahren ganz wesentliche Vorteile.

Da beim Schaum-Färben geringe Feuchtigkeit gegenüber dem konventionellen Kontinue-Verfahren, bei dem die Menge der Farbflotte, bezogen auf das Teppichmaterial, bis zu 500% beträgt, aufgetragen wird und lediglich ¹/₃ des Auftrages erfolgt, sind höhere Produktionsgeschwindigkeiten möglich. Zudem resultiert eine bessere Entwicklung des Bausches, was zu einer Qualitäts-Steigerung führt. Ferner wird die Längsstreifigkeit bei Polyamid-Velour-Qualitäten vermieden.

Infolge der geringen Flüssigkeitsmengen wird das Abwasser den Betrieb auch nur gering belasten, was aus der Sicht der Ökologie wertvoll ist. Auch die Einsparung an Wasser und Energie ist eine vorteilhafte Folge der vorliegenden Erfindung sowie kein Farbflottenverlust im Dämpfer.

Die in den nachfolgenden Beispielen eingesetzten Farbstoffe/optischen Aufheller entsprechen den Formeln: = Mischung aus (16) und Farbstoff der Formel (10) = Mischung aus (25) und

### Optische Aufheller

In den nachfolgenden Beispielen beziehen sich Teile und Prozente auf das Gewicht.

### Beispiel 1

500 m² eines Polyamid(6.6)-Schnittflorteppichs (Velourware mit Polypropylenbändchenrücken) mit einem Quadratmetergewicht von 535 g werden in einer Flotte, die pro Liter 1 g des Umsetzungsproduktes aus 1 Mol Nonylphenol und 9 Mol Äthylenoxyd enthält, kontinuierlich vorgenetzt und dann auf eine Flottenaufnahme von 40 Gewichtsprozent abgesaugt.

In einer Verschäumungsvorrichtung (Mixer) wird aus folgender wässeriger Flotte ein Farbschaum hergestellt, dessen Verschäumungsgrad 1 : 10 beträgt:

Dieser Schaum wird dann aus einem Schaumbehälter, der eine verstellbare Rakel für die Einstellung der gewünschten Schaumdicke aufweist, über eine Auftragswalze mittels einer Rutsche auf die Polseite des durch die Färbeanlage laufenden Teppichs aufgebracht (Laufgeschwindigkeit 9 m/Minute). Die Schichthöhe des Schaums beträgt 8 mm. Der Farbschaumauftrag beträgt 135%.

Anschließend durchläuft der Teppich eine Vakuumpassage, in der von der Rückseite her die Schaumschicht teilweise in den Teppich eingesaugt wird (Unterdruck von '-0,1 bar), wodurch die Höhe der Schaumschicht etwas reduziert wird. Über eine Transportwalze läuft der Teppich dann in einen Dämpfer (102°C, Sattdampf), wo ein leichtes Aufschäumen und dann ein Zerstören des Schaumes erfolgt. Anschließend wird der Teppich mit Wasser von etwa 80°C abgespritzt, dann abgesaugt und bei 100 bis 30° C auf einem Siebtrommeltrockner getrocknet.

Das erhaltene Teppichmaterial ist egal, in einem beigen Farbton gefärbt, zeigt eine hervorragende Durchfärbung, die Weichheit und Bauschigkeit des Materials wird durch das Schaumfärben positiv beeinflußt.

Weitere Schaumstabilisatorgemische, die mit ebenfalls gutem Erfolg eingesetzt werden können, sind solche aus Dodecylbenzolsulfonat, Kokosfettsäureäthanolamid, Lauryltriglykoläthersulfat-natrium und dem Dinatriumsalz der 1-Benzyl-2-stearylbenzimidazoldisulfonsäure (0,5/1/1/1); ferner ein Gemisch aus Laurinsäurediäthanolamid und Lauryltriglykoläthersulfatnatrium (1/1) sowie die Verbindungen Dodecylbenzolsulfonat (Natriumsalz), Kokosfettsäurediäthanolamid, Lauryltriglykoläthersulfatnatrium das Addukt aus 1 Mol Nonylphenol und 9 Mol Äthylenoxyd oder das Ammoniumsalz des sauren Schwefelsäureesters des Adduktes von 1 Mol Nonylphenol und 2 Mol Äthylenoxyd.

Als Schaummoderator können ebenfalls die Verbindungen der Formeln (7) bis (15) oder deren Mischungen eingesetzt werden.

### Beispiel 2

Ein Polyamid(6)-Teppich mit einem Quadratmetergewicht von 2000 g wird auf einem Foulard mit folgender Flotte bei einer Flottenaufnahme von 70% imprägniert:

sowie eine Natriumhydroxydlösung (30° Be) zur Einstellung der Flotte auf einen pH-Wert von 8.

Anschließend wird auf gleiche Art und Weise wie im Beispiel 1 beschrieben folgende Flotte verschäumt und appliziert:

Der Verschäumungsgrad beträgt 1 : 8.

Dieser Schaum wird auf die Polseite des wie zuvor bereits imprägnierten Teppichs aufgebracht, wobei der Schaumauftrag 70%, bezogen auf das Gewicht des trockenen Teppichs, beträgt. Alsdann wird der Teppich in einem Horizontaldämpfer bei 98°C mit Sattdampf während 4 Minuten behandelt, anschließend gespült und getrocknet. Man erhält eine Beigefärbung mit ausgezeichneten Licht- und Naßechtheiten.

### Beispiel 3

Ein Polyamid(6.6)-Schnittflorteppich mit einem Quadratmetergewicht von 610 g wird in einer Flotte, die pro Liter 1 g des Anlagerungsproduktes von 9 Mol Äthylenoxyd an 1 Mol Nonylphenol enthält, kontinuierlich vorgenetzt und auf eine Flottenaufnahme von 50 Gewichtsprozent abgesaugt.

In einer Verschäumungsvorrichtung wird aus folgender wässeriger Flotte ein Farbschaum hergestellt, dessen Verschäumungsgrad 1 : 9 beträgt:

Dieser Schaum wird dann auf die gleiche Art und Weise, wie im Beispiel 1 beschrieben, auf die Polseite des Teppichs aufgebracht, wobei der Schaumauftrag 160%, bezogen auf das Gewicht des trockenen Teppichs, beträgt. Alsdann wird der Teppich in einem Horizontaldämpfer bei 98° C mit Sattdampf während 4¹/₂ Minuten behandelt, anschließend gespült und getrocknet.

Man erhält eine streifenfreie, egale, grüne Färbung mit ausgezeichneten Licht- und Naßechtheiten.

### Beispiel 4

Ein Polyamid(6.6)-Schnittflorteppich mit einem Quadratmetergewicht von 2300 g wird auf einem Foulard mit folgender Flotte bei einer Flottenaufnahme von 100% imprägniert:

Anschließend wird auf gleiche Art und Weise wie in Beispiel 1 beschrieben folgende Flotte verschäumt und appliziert:

Der Verschäumungsgrad beträgt 1 : 8.

Dieser Schaum wird auf die Polseite des wie zuvor bereits imprägnierten Teppichs aufgebracht, wobei der Schaumauftrag 100%, bezogen auf das Gewicht des trockenen Teppichs, beträgt. Alsdann wird der Teppich in einem Dämpfer bei 98-100° C mit Sattdampf während 6 Minuten behandelt, wobei der Schaum auf der Oberfläche des Teppichs bereits nach 12 Sekunden zerfällt. Nach Spülen und Trocknen erhält man eine egale, streifenfreie, goldgelbe Färbung mit hervorragenden Licht- und Naßechtheiten.

### Beispiel 5

Ein Polyamid(6.6)-Schnittflorteppich mit einem Quadratmetergewicht von 1750 g wird auf einem Foulard mit folgender Flotte bei einer Flottenaufnahme von 100% imprägniert:

Anschließend wird auf gleiche Art und Weise wie in Beispiel 1 beschrieben folgende Flotte verschäumt und appliziert:

Der Verschäumungsgrad beträgt 1 : 8.

Dieser Schaum wird auf die Polseite des wie zuvor bereits imprägnierten Teppichs aufgebracht, wobei der Schaumauftrag 100%, bezogen auf das Gewicht des trockenen Teppichs, beträgt. Alsdann wird der Teppich in einem Dämpfer bei 100°C mit Sattdampf während 5¹/₂ Minuten behandelt, anschließend gespült und getrocknet. Man erhält eine egale, streifenfreie, grüne Färbung mit hervorragenden Licht- und Naßechtheiten.

### Beispiel 6

Ein Polyamid(6.6)-Schnittflorteppich mit einem Quadratmetergewicht von 1885 g wird auf einem Foulard mit folgender Flotte bei einer Flottenaufnahme von 40% imprägniert:

1 g/I Natriumazetat

sowie Essigsäure zur Einstellung der Flotte auf einen pH-Wert von 6,0.

Anschließend wird auf gleiche Art und Weise wie in Beispiel 1 beschrieben folgende Flotte verschäumt und appliziert:

Der Verschäumungsgrad beträgt 1 : 9.

Dieser Schaum wird auf die Polseite des wie zuvor bereits imprägnierten Teppichs aufgebracht, wobei der Schaumauftrag 80%, bezogen auf das Gewicht des trockenen Teppichs, beträgt. Alsdann wird der Teppich in einem Dämpfer bei 98-100°C mit Sattdampf während 6 Minuten behandelt, anschließend gespült und getrocknet. Man erhält eine egale, braune Färbung mit hervorragenden Licht- und Naßechtheiten.

### Beispiel 7

Ein Polyamid(6.6)-Schnittflorteppich mit einem Quadratmetergewicht von 580 g wird auf einem Foulard mit folgender Flotte bei einer Flottenaufnahme von 100% imprägniert:

Anschließend wird auf gleiche Art und Weise wie in Beispiel 1 beschrieben folgende Flotte verschäumt und appliziert:

Der Verschäumungsgrad beträgt 1 : 8.

Dieser Schaum wird auf die Polseite des wie zuvor bereits imprägnierten Teppichs aufgebracht, wobei der Schaumauftrag 140%, bezogen auf das Gewicht des trockenen Teppichs, beträgt. Alsdann wird der Teppich in einem Dämpfer bei 100°C mit Sattdampf während 5¹/₂ Minuten behandelt, anschließend gespült und getrocknet. Man erhält eine egale, braune Färbung mit hervorragenden Licht- und Naßechtheiten.

### Beispiel 8

Ein Polyamid(6.6)-Schnittflorteppich mit einem Quadratmetergewicht von 720 g wird in einer Flotte, die pro Liter 1 g des Anlagerungsproduktes von 9 Mol Äthylenoxyd an 1 Mol Nonylphenol enthält, kontinuierlich vorgenetzt und auf eine Flottenaufnahme von 50 Gewichtsprozent abgesaugt.

In einer Verschäumungsvorrichtung wird aus folgender wässeriger Flotte ein Farbschaum hergestellt, dessen Verschäumungsgrad 1 : 9 beträgt:

Dieser Schaum wird dann auf gleiche Art und Weise wie in Beispiel 1 beschrieben auf die Polseite des Teppichs aufgebracht, wobei der Schaumauftrag 160%, bezogen auf das Gewicht des trockenen Teppichs, beträgt. Alsdann wird der Teppich in einem Horizontaldämpfer bei 100°C mit Sattdampf während 4 Minuten behandlet, anschließend gespült und getrocknet.

Man erhält eine streifenfreie, egale, goldgelbe Färbung mit ausgezeichneten Licht- und Naßechtheiten.

### Beispiel 9

Ein Polyamid(6.6)-Schnittflorteppich mit einem Quadratmetergewicht von 600 g wird in einer Flotte, die pro Liter 1 g des Anlagerungsproduktes von 9 Mol Äthylenoxyd an 1 Mol Nonylphenol enthält, kontinuierlich vorgenetzt und auf eine Flottenaufnahme von 50 Gewichtsprozent abgesaugt.

In einer Verschäumungsvorrichtung wird aus folgender wässeriger Flotte ein Farbschaum hergestellt, dessen Verschäumungsgrad 1 : 8 beträgt:

Dieser Schaum wird dann auf gleiche Art und Weise wie in Beispiel 1 beschrieben auf die Polseite des Teppichs aufgebracht, wobei der Schaumauftrag 180%, bezogen auf das Gewicht des trockenen Teppichs beträgt. Alsdann wird der Teppich in einem Horizontaldämpfer bei 100°C mit Sattdampf während 4 Minuten behandelt, anschließend gespült und getrocknet.

Man erhält eine streifenfreie, egale, beige Färbung mit ausgezeichneten Licht- und Naßechtheiten.

### Beispiel 10

Ein Polyamid(6.6)-Schnittflorteppich mit einem Quadratmetergewicht von 720 g wird in einer Flotte, die pro Liter 1 g des Anlagerungsproduktes von 9 Mol Äthylenoxyd an 1 Mol Nonylphenol enthält, kontinuierlich vorgenetzt und auf eine Flottenaufnahme von 50 Gewichtsprozent abgesaugt.

In einer Verschäumungsvorrichtung wird aus folgender wässeriger Flotte ein Farbschaum hergestellt, dessen Verschäumungsgrad 1 : 8 beträgt:

Dieser Schaum wird dann auf gleiche Art und Weise wie in Beispiel 1 beschrieben auf die Polseite des Teppichs aufgebracht, wobei der Schaumauftrag 150%, bezogen auf das Gewicht des trockenen Teppichs, beträgt. Alsdann wird der Teppich in einem Horizontaldämpfer bei 100°C mit Sattdampf während 4¹/₂ Minuten behandelt, anschließend gespült und getrocknet.

Man erhält eine streifenfreie, egale, grüne Färbung mit ausgezeichneten Licht- und Naßechtheiten.

In den Beispielen 2 bis 10 können ebenfalls die Polyäthersiloxane der Formeln (7) bis (15) als Schaummoderator eingesetzt werden.

## Patentansprüche

1. Verfahren zum Veredeln, insbesondere zum Färben, optisch Aufhellen und/oder Ausrüsten von textilen Fasermaterialien mit einer wässerigen Zubereitung in Schaumform, die neben Farbstoff oder optischem Aufheller und/oder Ausrüstmitteln, einen Schaumstabilisator, einen Schaummoderator und gegebenenfalls weitere Hilfsmittel enthält, dadurch gekennzeichnet, daß man aus einer wässerigen Zubereitung, die
(a) als Schaumstabilisator 1 bis 4 g/I eines anionischen oder nichtionogenen Tensids oder einer Mischung dieser Tenside und
(b) als Schaummoderator 0,1 bis 1 g/I eines Siloxanoxyalkylen-Copolymerisats, welches einen Trübungspunkt von 20 bis 70° C und eine Antischaumwirkung in der Wärme hat,
enthält, einen Schaum herstellt, wobei der Verschäumungsgrad 1 : (6 bis 20) beträgt, diesen Schaum auf die textilen Fasermaterialien kontinuierlich in Form mindestens einer Schicht aufbringt, die Schaumschicht gegebenenfalls in die Fasermaterialien einsaugt und diese anschließend einer Dampfbehandlung unterwirft.

2. Verfahren gemäß Anspruch 1, dadurch gekennzeichnet, daß das anionische Tensid ein
(1) saurer Ester oder dessen Salz eines Polyadduktes von 2 bis 15 Mol Äthylenoxyd an 1 Mol Fettalkohol mit 8 bis 22 Kohlenstoffatomen oder an 1 Mol Alkylphenol mit 4 bis 12 Kohlenstoffatomen im Alkylteil,
(2) Alkylphenylsulfonat mit 8 bis 18 Kohlenstoffatomen im Alkylrest oder
(3) sulfoniertes 1-Benzyl-2-alkylbenzimidazol mit 8 bis 22 Kohlenstoffatomen im Alkylrest
ist, wobei die Komponenten (1), (2) und (3) einzeln oder als Gemisch verwendet werden.

3. Verfahren gemäß einem der Ansprüche 1 und 2, dadurch gekennzeichnet, daß das nichtionogene Tensid ein
(4) Anlagerungsprodukt von 2 bis 15 Mol Äthylenoxyd an 1 Mol Fettalkohol oder Fettsäure mit jeweils 8 bis 22 Kohlenstoffatomen oder an 1 Mol Alkylphenol mit insgesamt 4 bis 12 Kohlenstoffatomen im Alkylteil,
(5) gegebenenfalls mono-, di- oder triäthoxylierter Fettalkohol mit 8 bis 22 Kohlenstoffatomen im Fettalkoholrest oder
(6) Fettsäuredialkanolamid mit 8 bis 22 Kohlenstoffatomen im Fettsäurerest
ist, wobei die Komponenten (4), (5) und (6) einzeln oder als Gemisch verwendet werden.

4. Verfahren gemäß einem der Ansprüche 1 bis 3, dadurch gekennzeichnet, daß man als Schaumstabilisator (a)
(1) einen sauren Ester oder dessen Salz eines Polyadduktes von 2 bis 15 Mol Äthylenoxyd an 1 Mol Fettalkohol mit 8 bis 22 Kohlenstoffatomen oder an 1 Mol Alkylphenol mit 4 bis 12 Kohlenstoffatomen im Alkylteil,
(2) ein Alkylphenylsulfonat mit 8 bis 18 Kohlenstoffatomen im Fettsäurerest,
(4) ein Anlagerungsprodukt von 2 bis 15 Mol Äthylenoxyd an 1 Mol Fettalkohol oder Fettsäure mit jeweils 8 bis 22 Kohlenstoffatomen oder an 1 Mol Alkylphenol mit insgesamt 4 bis 12 Kohlenstoffatomen im Alkylteil,
(5) einen gegebenenfalls mono-, di- oder triäthoxylierten Fettalkohol mit 8 bis 22 Kohlenstoffatomen im Fettalkoholrest und
(6) ein Fettsäuredialkanolamid mit 8 bis 12 Kohlenstoffatomen im Fettsäurerest und gegebenenfalls
(3) ein sulfoniertes 1-Benzyl-2-alkylbenzimidazol mit 8 bis 22 Kohlenstoffatomen im Alkylrest
verwendet.

5. Verfahren gemäß Anspruch 4, dadurch gekennzeichnet, daß man als Schaumstabilisator (a) ein Nonylphenol-Äthylenoxyaddukt mit 2 bis 12 Äthylenoxydeinheiten verwendet.

6. Verfahren gemäß Anspruch 4, dadurch gekennzeichnet, daß man als Schaumstabilisator (a) einen Schwefel- oder Phosphorsäureester eines Alkylphenol-Äthylenoxydadduktes mit 8 bis 12 Kohlenstoffatomen im Alkylteil und 2 bis 12 Äthylenoxydeinheiten oder dessen Alkalimetall-, Ammonium- oder Aminsalz verwendet.

7. Verfahren gemäß Anspruch 4, dadurch gekennzeichnet, daß man als Schaumstabilisator (a) einen Schwefelsäureester eines Fettalkohol-Äthylenoxydadduktes mit 8 bis 18 Kohlenstoffatomen im Alkoholteil und 2 bis 4 Äthylenoxydeinheiten oder dessen Alkalimetallsalz verwendet.

8. Verfahren gemäß Anspruch 4, dadurch gekennzeichnet, daß man als Schaumstabilisator (a) ein Alkylphenylsulfonat mit 8 bis 12 Kohlenstoffatomen im Alkylteil verwendet.

9. Verfahren gemäß Anspruch 4, dadurch gekennzeichnet, daß man als Schaumstabilisator (a) ein Fettsäurediäthanolamid mit 8 bis 18 Kohlenstoffatomen im Fettsäurerest verwendet.

10. Verfahren gemäß Anspruch 4, dadurch gekennzeichnet, daß das sulfonierte 1-Benzyl-2-alkylbenz- imidazol 16 bis 18 Kohlenstoffatome im Alkylrest aufweist.

11. Verfahren gemäß Anspruch 4, dadurch gekennzeichnet, daß man als Schaumstabilisator (a) ein Gemisch aus dem Umsetzungsprodukt von 7 bis 15 Mol Äthylenoxyd an 1 Mol Stearylalkohol, Kokosfettsäurediäthanolamid und Cetylalkohol oder diäthoxyliertem Cetylalkohol verwendet.

12. Verfahren gemäß Anspruch 4, dadurch gekennzeichnet, daß man als Schaumstabilisator (a) ein Gemisch aus einem Nonylphenol-Äthylenoxydaddukt mit 10 bis 12 Äthylenoxydeinheiten, dem Natriumsalz eines Schwefelsäureesters von Fettalkohol-Äthylenoxydaddukten mit 10 bis 12 Kohlenstoffatomen im Alkoholteil und 2 bis 4 Äthylenoxydeinheiten und Kokosfettsäurediäthanolamid verwendet.

13. Verfahren gemäß Anspruch 4, dadurch gekennzeichnet, daß man als Schaumstabilisator (a) das Umsetzungsprodukt aus 1 Mol Nonylphenol und 2 Mol Äthylenoxyd, das Ammoniumsalz des sauren Schwefelsäureesters des Umsetzungsproduktes aus 1 Mol Nonylphenol und 2 Mol Äthylenoxyd, Lauryltriglykoläthersulfat-Natrium, Dodecylphenylsulfonat-Natrium oder ein Fettsäurediäthanolamid mit 8 bis 18 Kohlenstoffatomen im Fettsäurerest verwendet.

14. Verfahren gemäß Anspruch 4, dadurch gekennzeichnet, daß man als Schaumstabilisator (a) ein Gemisch aus Dodecylbenzolsulfonat, Lauryltriglykoläthersulfat-Natrium, Kokosfettsäurediäthanolamid und dem Dinatriumsalz der 1-Benzyl-2-stearyl-benzimidazoldisulfonsäure verwendet.

15. Verfahren gemäß Anspruch 4, dadurch gekennzeichnet, daß man als Schaumstabilisator (a) ein Gemisch aus Lauryltriglykoläthersulfat-Natrium und einem Fettsäurediäthanolamid mit 8 bis 18 Kohlenstoffatomen im Fettsäurerest verwendet.

16. Verfahren gemäß Anspruch 4 zum Färben und/oder Ausrüsten von textilen Flormaterialien mit einer wässerigen Zubereitung in Schaumform, die einen Farbstoff oder einen optischen Aufheller und/oder ein Ausrüstmittel, einen Schaumstabilisator, einen, Schaummoderator und gegebenenfalls weitere Hilfsmittel enthält, dadurch gekennzeichnet, daß man aus einer wässerigen Zubereitung, die
(a) als Schaumstabilisator 1 bis 4 g/I eines
(1a) Esters mehrbasischer Säuren von Alkylphenol-Äthylenoxydaddukten mit 4 bis 12 Kohlenstoffatomen im Alkylteil und 2 bis 12 Äthylenoxydeinheiten oder deren Salze,
(1b) Esters mehrbasischer Säuren von Fettalkohol-Äthylenoxydaddukten mit 1 bis 4 Äthylenoxydeinheiten oder deren Salze,
(2) Alkylphenylsulfonats mit 8 bis 18 Kohlenstoffatomen im Alkylrest,
(4a) Alkylphenol-Äthylenoxydaddukts mit 8 oder 9 Kohlenstoffatomen im Alkylteil und 2 bis 12 Äthylenoxydeinheiten oder
(6) Fettsäuredialkanolamids mit 8 bis 12 Kohlenstoffatomen im Fettsäurerest und gegebenenfalls
(3) eines sulfonierten 1-Benzyl-2-alkylbenzimidazols mit 8 bis 22 Kohlenstoffatomen im Alkylrest, wobei die Komponenten einzeln oder als Gemisch verwendet werden, und
(b) als Schaummoderator 0,1 bis 1 g/I eines Siloxanoxyalkylen-Copolymerisats enthält,
einen Schaum herstellt, wobei der Verschäumungsgrad 1 : (6-20) beträgt, diesen Schaum auf die textilen Flormaterialien kontinuierlich in Form mindestens einer Schicht aufbringt, die Schaumschicht teilweise in die Flormaterialien einsaugt und diese anschließend dämpft.

17. Verfahren gemäß Anspruch 1, dadurch gekennzeichnet, daß das nichtionogene Tensid ein Alkylenoxyd-Umsetzungsprodukt der Formel ist, worin R' Wasserstoff, Alkyl oder Alkenyl mit höchstens 18 Kohlenstoffatomen, vorzugsweise 8 bis 16 Kohlenstoffatomen, o-Phenylphenyl oder Alkylphenyl mit 4 bis 12 Kohlenstoffatomen im Alkylteil, von Z, und Z₂ eines Wasserstoff und das andere Methyl, y 1 bis 15 bedeuten und die Summe von n, + n₂ 3 bis 15 beträgt.

18. Verfahren gemäß Anspruch 17, dadurch gekennzeichnet, daß das nichtionogene Tensid ein Anlagerungsprodukt von 3 bis 10 Mol Äthylenoxyd und 3 bis 10 Mol Propylenoxyd an einen aliphatischen Monoalkohol von 8 bis 16 Kohlenstoffatomen ist.

19. Verfahren gemäß einem der Ansprüche 1 bis 18, dadurch gekennzeichnet, daß man als Schaummoderator (b) ein Polyäthersiloxan mit einem Trübungspunkt bei 20 bis 70° C, vorzugsweise 25 bis 50° C, verwendet.

20. Verfahren gemäß einem der Ansprüche 1 bis 18, dadurch gekennzeichnet, daß man als Schaummoderator (b) ein Umsetzungsprodukt aus einem halogensubstituierten Organopolysiloxan und einem Alkalimetallsalz eines Polyoxyalkylens verwendet.

21. Verfahren gemäß einem der Ansprüche 1 bis 20, dadurch gekennzeichnet, daß man eine verschäumte Farbstoffzubereitung über eine Auftragswalze kontinuierlich in Form einer Schicht auf das textile Fasermaterial aufbringt, den Schaum durch Anlegen eines Unterdrucks von > 0 bis 1 bar so weit in das Fasermaterial saugt, daß eine in der Höhe reduzierte Schaumdecke zurückbleibt, das Fasermaterial mit Sattdampf dämpft, dann mit Wasser abspritzt und schließlich trocknet.

22. Verfahren gemäß einem der Ansprüche 1 bis 21, dadurch gekennzeichnet, daß man eine erste Schaumschicht auf die Florseite eines Teppichs aufbringt, mittels Vakuum in den Teppich einsaugt, anschließend eine zweite Schaumschicht aufbringt, mit Sattdampf dämpft und anschließend gegebenenfalls mit Wasser abspritzt und trocknet.

23. Verfahren gemäß Anspruch 22, dadurch gekennzeichnet, daß man den Teppich mit dem Schaum färbt, dämpft, mit Wasser abspritzt und schließlich trocknet.

24. Verfahren gemäß einem der Ansprüche 1 bis 23, dadurch gekennzeichnet, daß man eine verschäumte Ausrüstmittelzubereitung über eine Auftragswalze kontinuierlich in Form einer Schicht auf das textile Fasermaterial aufbringt, den Schaum durch Anlegen eines Unterdrucks von > bis 1 bar so weit in das Fasermaterial saugt, daß eine in der Höhe reduzierte Schaumdecke zurückbleibt, das Fasermaterial anschließend dämpft.

25. Verfahren gemäß Anspruch 24, dadurch gekennzeichnet, daß man die verschäumte Ausrüstmittelzubereitung auf das Textilmaterial nacheinander von jeder Seite aufbringt.

26. Verfahren gemäß einem der Ansprüche 1 bis 20, dadurch gekennzeichnet, daß man den Teppich mit einer wässerigen Färbeflotte imprägniert, anschließend die verschäumte Zubereitung aufbringt und die Färbung durch Dämpfen fertigstellt.

27. Verfahren gemäß Anspruch 26, dadurch gekennzeichnet, daß auch die Färbeflotte die Komponenten (a) und (b) enthält.

## Claims

1. A method of treating, especially dyeing, whitening and/or finishing, textile fabrics with an aqueous foam composition which, in addition to containing dye or fluorescent whitening agent and/or finishing agent, contains a foam stabiliser, a foam regulator, and optionally other assistants, which method comprises preparing a foam from an aqueous composition which contains
(a) 1 to 4 g/litre of an anionic or non-ionic surfactant, or a mixture thereof, as foam stabiliser, and
(b) 0.1 to 1 g/litre of an oxyalkylene-siloxane copolymer as foam regulator which has a cloud point of 20° to 70° C an antifoam properties at elevated temperature,
said foam having a blow ratio of 1 : (6 to 20), applying said foam continuously, in the form of at least one layer, to the textile fabric, if desired vacuuming said fabric to effect penetration of the layer of foam through the fabric, and subsequently subjecting the fabric to a steam treatment.

2. A method according to claim 1, wherein the anionic surfactant is
(1) an acid ester, or salt thereof, of a polyadduct of 2 to 15 moles of ethylene oxide and 1 mole of a fatty alcohol containing 8 to 22 carbon atoms or 1 mole of an alkylphenol containing 4 to 12 carbon atoms in the alkyl moiety,
(2) an alkylphenylsulfonate containing 8 to 18 carbon atoms in the alkyl moiety, or
(3) a sulfonated 1-benzyl-2-alkylbenzimidazole containing 8 to 22 carbon atoms in the alkyl moiety,
which components (1), (2) and (3) are used individually or in admixture.

3. A method according to either of claims 1 or 2, wherein the non-ionic surfactant is
(4) a polyadduct of 2 to 15 moles of ethylene oxide and 1 mole of a fatty alcohol or fatty acid, each containing 8 to 22 carbon atoms, or 1 mole of an alkylphenol containing a total of 4 to 12 carbon atoms in the alkyl moiety,
(5) a fatty alcohol which can be mono-, di- or triethoxylated and which contains 8 to 22 carbon atoms in the fatty alcohol radical, or
(6) a fatty acid dialkanolamide containing 8 to 22 carbon atoms in the fatty acid radical,
which components (4), (5) and (6) are used individually or in admixture.

4. A method according to either of claims 1 to 3, wherein the foam stabiliser (a) is
(1) an acid ester, or a salt thereof, of a polyadduct of 2 to 15 moles of ethylene oxide and 1 mole of a fatty alcohol containing 8 to 22 carbon atoms or 1 mole of an alkylphenol containing 4 to 12 carbon atoms in the alkyl moiety,
(2) an alkylphenylsulfonate containing 8 to 18 carbon atoms in the fatty acid radical,
(4) a polyadduct of 2 to 15 moles of ethylene oxide and 1 mole of a fatty alcohol or fatty acid, each containing 8 to 22 carbon atoms, or 1 mole of an alkylphenol containing a total of 4 to 12 carbon atoms in the alkyl moiety,
(5) a fatty alcohol which can be mono-, di- or triethoxylated and which contains 8 to 22 carbon atoms in the fatty alcohol radical, and
(6) a fatty acid dialkanolamide containing 8 to 12 carbon atoms in the fatty acid radical and, optionally,
(3) a sulfonated 1-benzyl-2-alkylbenzimidazole containing 8 to 22 carbon atoms in the alkyl moiety.

5. A method according to claim 4, wherein the foam stabiliser (a) is a nonylphenol/ethylene oxide polyadduct containing 2 to 12 ethylene oxide units.

6. A method according to claim 4, wherein the foam stabiliser (a) is a sulfuric or phosphoric acid ester of an alkylphenol/ethylene oxide polyadduct containing 8 to 12 carbon atoms in the alkyl moiety and 2 to 12 ethylene oxide units, or an alkali metal salt, ammonium salt or amine salt thereof.

7. A method according to claim 4, wherein the foam stabiliser (a) is a sulfuric acid ester of a fatty alcohol/ethylene oxide polyadduct containing 8 to 18 carbon atoms in the alcohol radical and 2 to 4 ethylene oxide units, or an alkali metal salt thereof.

8. A method according to claim 4, wherein the foam stabiliser (a) is an alkylphenylsulfonate containing 8 to 12 carbon atoms in the alkyl moiety.

9. A method according to claim 4, wherein the foam stabiliser (a) is a fatty acid diethanolamide containing 8 to 18 carbon atoms in the fatty acid radical.

10. A method according to claim 4, wherein the sulfonated 1-benzyl-2-alkylbenzimidazole contains 16 to 18 carbon atoms in the alkyl moiety.

11. A method according to claim 4, wherein the foam stabiliser (a) is a mixture of the polyadduct of 7 to 15 moles of ethylene oxide and 1 mole of stearyl alcohol, coconut fatty acid diethanolamide and cetyl alcohol or diethoxylated cetyl alcohol.

12. A method according to claim 4, wherein the foam stabiliser (a) is a mixture of a nonylphenol/ethylene oxide polyadduct containing 10 to 12 ethylene oxide units, the sodium salt of a sulfuric acid ester of a fatty alcohol/ethylene oxide polyadduct containing 10 to 12 carbon atoms in the alcohol radical and 2 to 4 ethylene oxide units and coconut fatty acid diethanolamide.

13. A method according to claim 4, wherein the foam stabiliser (a) is the polyadduct of 1 mole of nonylphenol and 2 moles of ethylene oxide, the ammonium salt of the acid sulfuric acid ester of the polyadduct of 1 mole of nonylphenol and 2 moles of ehtylene oxide, sodium lauryl triglycol ether sulfate, sodium dodecylphenylsulfonate, or a fatty acid diethanolamide containing 8 to 18 carbon atoms in the fatty acid radical.

14. A method according to claim 4, wherein the foam stabiliser (a) is a mixture of dodecylbenzenesulfonate, sodium lauryl triglycol ether sulfate, coconut fatty acid diethanolamide and the disodium salt of 1-benzyl-2-stearylbenzimidazole-disulfonic acid.

15. A method according to claim 4, wherein the foam stabiliser (a) is a mixture of sodium lauryl triglycol ether sulfate, and a fatty acid diethanolamide containing 8 to 18 carbon atoms in the fatty acid radical.

16. A method according to claim 4 of dyeing and/or finishing textile pile fabrics with an aqueous foam composition which contains a dye or a fluorescent whitening agent and/or a finishing agent, a foam stabiliser, a foam regulator and optionally other assistants, which method comprises preparing a foam from an aqueous composition which contains
(a) as foam stabiliser, 1 to 4 g/litre of
(1a) an ester of a polybasic acid of an alkylphenol/ethylene oxide polyadduct containing 4 to 12 carbon atoms in the alkyl moiety and 2 to 12 ethylene oxide units, or a salt thereof,
(1b) an ester of a polybasic acid of a fatty alcohol/ethylene oxide adduct containing 1 to 4 ethylene oxide units, or a salt thereof,
(2) an alkylphenylsulfonate containing 8 to 18 carbon atoms in the alkyl moiety,
(4a) an alkylphenol/ethylene oxide polyadduct containing 8 or 9 carbon atoms in the alkyl moiety and 2 to 12 ethylene oxide units, or
(6) a fatty acid dialkanolamide containing 8 to 12 carbon atoms in the fatty acid radical, and optionally
(3) a sulfonated 1-benzyl-2-alkylbenzimidazole containing 8 to 22 carbon atoms in the alkyl moiety, which components are used individually or in admixture, and
(b) as foam regulator, 0.1 to 1 g/litre of an oxyalkylene-siloxane copolymer,
the blow ratio of said foam being 1 : (6 to 20), applying said foam continuously, in the form of at least one layer, to the textile pile fabrics, vacuuming said fabrics to effect partial penetration of the layer of foam through the fabrics, and subsequently subjecting them to a steam treatment.

17. A method according to claim 1, wherein the non-ionic surfactant is an alkylene oxide polyadduct of the formula wherein R' is hydrogen, alkyl or alkenyl, each containing at most 18, preferably 8 to 16, carbon atoms, o-phenylphenyl or alkylphenyl containing 4 to 12 carbon atoms in the alkyl moiety, one of Z, and Z₂ is hydrogen and the other is methyl, y is 1 to 15, and the sum of nᵢ + n₂ is 3 to 15.

18. A method according to claim 17, wherein the non-ionic surfactant is a polyadduct of 3 to 10 moles of ethylene oxide and 3 to 10 moles of propylene oxide with an aliphatic monoalcohol containing 8 to 16 carbon atoms.

19. A method according to any one of claims 1 to 18, wherein the foam regulator (b) is a polyether siloxane with a cloud point of 20° to 70° C, preferably from 25° to 50° C.

20. A method according to any one of claims 1 to 18, wherein the foam regulator (b) is a reaction product of a halogen-substituted organopolysiloxane and an alkali metal salt of a polyoxyalkylene.

21. A method according to any one of claims 1 to 20, wherein a foamed dye composition is applied continuously, in the form of a layer, to the textile fabric with an applicator roll, a vacuum of > 0 to 1 bar is then applied to effect sufficient penetration of the foam into the fabric that the layer of foam remaining on the surface thereof is reduced in height, and the fabric is then subjected to a steam treatment, rinsed with water, and finally dried.

22. A method according to any one of claims 1 to 21, wherein a first layer of foam is applied to the pile side of a carpet, then a vacuum is applied to effect penetration of the foam, a second layer of foam is then applied, and the carpet is thereafter subjected to a steam treatment and subsequently, if desired, rinsed with water and dried.

23. A method according to claim 22, wherein the carpet is dyed with the foam, steamed, rinsed with water and finally dried.

24. A method according to any one of claims 1 to 23, wherein a foamed finishing composition is applied continuously with an applicator roll, in a layer, to the textile fabric, a vacuum of > 0 to 1 bar is applied to effect sufficient penetration of the foam into the fabric that the layer of foam remaining on the surface thereof is reduced in height, and the fabric is subsequently subjected to a steam treatment.

25. A method according to claim 24, wherein the foamed finishing composition is applied to the textile fabric in succession from each side.

26. A method according to any one of claims 1 to 20, wherein the carpet is impregnated with an aqueous dye liquor, then the foamed composition is applied, and the dyeing is fixed by steaming.

27. A method according to claim 26, wherein the dye liquor also contains components (a) and (b).

## Revendications

1. Procédé pour ennoblir, en particulier pour teindre, azurer optiquement et/ou apprêter des matières textiles fibreuses avec une préparation aqueuse sous forme de mousse qui contient, en plus du colorant ou de l'azurant optique et/ou de l'agent d'apprêt, un stabilisant de mousse, un modérateur de mousse et éventuellement d'autres adjuvants, caractérisé par le fait qu'à partir d'une préparation aqueuse, qui contient:
(a) comme stabilisant de mousse: 1 à 4 g/I d'un tensio-actif anionique ou non-ionique ou un mélange de ces tensio-actifs, et
(b) comme modérateur de mousse: 0,1 à 1 g/I d'un copolymère de siloxanoxy-alkylène ayant un point de trouble de 20 à 70°C et une action anti-mousse à la chaleur,
on prépare une mousse, le degré de moussage étant de 1 : (6 à 20), qu'on applique en continu cette mousse sur les matières textiles fibreuses sous forme d'au moins une couche, qu'on fait pénétrer la couche de mousse éventuellement dans les matières fibreuses, puis qu'on soumet celles-ci à un vaporisage.

2. Procédé selon la revendication 1, caractérisé par le fait que le tensio-actif anionique est:
(1) un ester acide ou son sel d'un produit d'addition polymère de 2 à 15 moles d'oxyde d'éthylène sur 1 mole d'alcool gras ayant 8 à 22 atomes de carbone ou sur 1 mole d'alkylphénol ayant 4 à 12 atomes de carbone dans la partie alkyle,
(2) un alkylphénylsulfonate ayant 8 à 18 atomes de carbone dans le reste alkyle, ou
(3) un 1-benzyl-2-alkylbenzimidazole sulfoné ayant 8 à 22 atomes de carbone dans le reste alkyle, les constituants (1), (2) et (3) étant utilisés séparément sous forme de mélanges.

3. Procédé selon l'une des revendications 1 et 2, caractérisé par le fait que le tensio-actif non-ionique est:
(4) un produit d'addition de 2 à 15 moles d'oxyde d'éthylène sur 1 mole d'alcool gras ou d'acide gras ayant chacun 8 à 22 atomes de carbone ou sur 1 mole d'alkylphénol ayant en tout 4 à 12 atomes de carbone dans la partie alkyle,
(5) un alcool gras éventuellement mono-, di- ou triéthoxylé ayant 8 à 22 atomes de carbone dans le reste alcool gras, ou
(6) un dialcanolamide d'acide gras ayant 8 à 22 atomes de carbone dans le reste acide gras,
les constituants (4), (5) et (6) étant utilisés séparément ou sous forme de mélange.

4. Procédé selon l'une des revendications 1 à 3, caractérisé par le fait qu'on utilise comme stabilisant de mousse (a):
(1) un ester acide ou son sel d'un polymère d'addition de 2 à 15 moles d'oxyde d'éthylène sur 1 mole d'alcool gras ayant 8 à 22 atomes de carbone ou sur 1 mole d'alkylphénol ayant 4 à 12 atomes de carbone dans la partie alkyle,
(2) un alkylphénylsulfonate ayant 8 à 18 atomes de carbone dans le reste alkyle,
(4) un produit d'addition de 2 à 15 moles d'oxyde d'éthylène sur 1 mole d'alcool gras ou d'acide gras ayant chacun 8 à 22 atomes de carbone ou sur 1 mole d'alkylphénol ayant en tout 4 à 12 atomes de carbone dans la partie alkyle,
(5) un alcool gras éventuellement mono-, di- ou triéthoxylé ayant 8 à 22 atomes de carbone dans le reste alcool gras, et
(6) un di-alcanolamide d'acide gras ayant 8 à 12 atomes de carbone dans le reste acide gras, et éventuellement
(3) un 1-benzyl-2-alkylbenzimidazole sulfoné ayant 8 à 22 atomes de carbone dans le reste alkyle.

5. Procédé selon la revendication 4, caractérisé par le fait qu'on utilise comme stabilisant de mousse (a) un produit d'addition nonylphénol-oxyde d'éthylène ayant 2 à 12 unités oxyde.d'éthylène.

6. Procédé selon la revendication 4, caractérisé par le fait qu'on utilise comme stabilisant de mousse (a): un ester sulfurique ou un ester phosphorique d'un produit d'addition alkylphénol-oxyde d'éthylène ayant 8 à 12 atomes de carbone dans la partie alkyle, et 2 à 12 unités oxyde d'éthylène ou bien son sel de métal alcalin, son sel d'ammonium ou son sel d'amine.

7. Procédé selon la revendication 4, caractérisé par le fait qu'on utilise comme stabilisant de mousse (a): un ester sulfurique d'un produit d'addition alcool gras-oxyde d'éthylène ayant 8 à 18 atomes de carbone dans la partie alcool et 2 à 4 unités oxyde d'éthylène ou son sel de métal alcalin.

8. Procédé selon la revendication 4, caractérisé par le fait qu'on utilise comme stabilisant de mousse (a): un alkylphénylsulfonate ayant 8 à 12 atomes de carbone dans la partie alkyle.

9. Procédé selon la revendication 4, caractérisé par le fait qu'on utilise comme stabilisant de mousse (a): un diéthanolamide d'acide gras ayant 8 à 18 atomes de carbone dans le reste acide gras.

10. Procédé selon la revendication 4, caractérisé par le fait que le 1-benzyl-2-alkylbenzimidazole sulfoné présente 16 à 18 atomes de carbone dans le reste alkyle.

11. Procédé selon la revendication 4, caractérisé par le fait qu'on utilise comme stabilisant de mousse (a): un mélange du produit de réaction de 7 à 15 moles d'oxyde d'éthylène sur 1 mole d'alcool stéarylique, de diéthanolamide d'acide gras du coco et d'alcool éthylique ou d'alcool cétylique di-éthoxylé.

12. Procédé selon la revendication 4, caractérisé par le fait qu'on utilise comme stabilisant de mousse (a): un mélange d'un produit d'addition nonylphénol-oxyde d'éthylène ayant 10 à 12 unités oxyde d'éthylène, du sel de sodium d'un ester sulfurique de produits d'addition alcool gras-oxyde d'éthylène ayant 10 à 12 atomes de carbone dans la partie alcool et 2 à 4 unités oxyde d'éthylène et de diéthanolamide d'acide gras du coco.

13. Procédé selon la revendication 4, caractérisé par le fait qu'on utilise comme stabilisant de mousse (a): le produit de réaction de 1 mole de nonylphénol et de 2 moles d'oxyde d'éthylène, le sel d'ammonium de l'ester sulfurique acide du produit de réaction de 1 mole de nonylphénol et de 2 moles d'oxyde d'éthylène, le lauryltriglycoléthersulfate de sodium, le dodécylphénylsulfonate de sodium ou bien un diéthanolamide d'acide gras ayant 8 à 18 atomes de carbone dans le reste acide gras.

14. Procédé selon la revendication 4, caractérisé par le fait qu'on utilise comme stabilisant de mousse (a): un mélange de dodécylbenzènesulfonate de sodium, de lauryltriglycoléthersulfate de sodium, de diéthanolamide d'acide gras du coco et du sel de sodium de l'acide 1-benzyl-2-stéarylbenz- imidazoledisulfonique.

15. Procédé selon la revendication 4, caractérisé par le fait qu'on utilise comme stabilisant de mousse (a): un mélange de lauryltriglycoléthersulfate de sodium et d'un diéthanolamide d'acide gras ayant 8 à 18 atomes de carbone dans le reste acide gras.

16. Procédé selon la revendication 4, pour teindre et/ou apprêter des matières textiles à poils avec une préparation aqueuse sous forme de mousse qui contient un colorant ou un azurant optique et/ou un agent d'apprêt, un stabilisant de mousse, un modérateur de mousse et éventuellement d'autres adjuvants, caractérisé par le fait qu'à partir d'une préparation aqueuse qui contient:
(a) comme stabilisants de mousse 1 à 4 g/I
(1a) d'un ester d'acides polybasiques de produits d'addition alkylphénol-oxyde d'éthylène ayant 4 à 12 atomes de carbone dans la partie alkyle et 2 à 12 unités oxyde d'éthylène, ou ses sels,
(1 b) d'un ester d'acides polybasiques de produits d'addition alcool gras-oxyde d'éthylène ayant 1 à 4 unités oxyde d'éthylène ou ses sels,
(2) d'un alkylphénylsulfonate ayant 8 à 18 atomes de carbone dans le reste alkyle,
(4a) d'un produit d'addition alkylphénol-oxyde d'éthylène ayant 8 à 9 atomes de carbone dans la partie alkyle et 2 à 12 unités oxyde d'éthylène; ou
(6) d'un dialcanolamide d'acide gras ayant 8 à 12 atomes de carbone dans le reste acide gras, et éventuellement,
(3) d'un 1-benzyl-2-alkylbenzymidazole sulfoné ayant 8 à 22 atomes de carbone dans le reste alkyle, les constituants étant utilisés individuellement ou sous forme de mélange, et
(b) comme modérateur de mousse, 0,1 à 1 g/I d'un copolymère de siloxanoxy-alkylène,
on prépare une mousse, le degré de moussage étant de 1 : (6-20), qu'on applique cette mousse en continu sur les matières textiles à poils sous forme d'au moins une couche, qu'on fait pénétrer la couche de mousse partiellement dans les matières à poils, puis qu'on soumet celles-ci à un vaporisage.

17. Procédé selon la revendication 1, caractérisé par le fait que le tensio-actif non-ionique est un produit de réaction d'oxyde d'alkylène de formule: dans laquelle R' est de l'hydrogène, un groupe alkyle ou alcényle avec au plus 18 atomes de carbone, de préférence 8 à 16 atomes de carbone, un groupe ortho-phénylphényle ou alkylphényle ayant 4 à 12 atomes de carbone dans la partie alkyle; parmi Zₗ et Z₂, l'un est de l'hydrogène et l'autre est le groupe méthyle; y vaut 1 à 15 et la somme de ni + n₂ vaut 3 à 15.

18. Procédé sélon la revendication 17, caractérisé par le fait que le tensio-actif non-ionique est un produit d'addition de 3 à 10 moles d'oxyde d'éthylène et de 3 à 10 moles d'oxyde de propylène sur un monoalcool aliphatique ayant 8 à 16 atomes de carbone.

19. Procédé selon l'une des revendications 1 à 18, caractérisé par le fait qu'on utilise comme modérateur de mousse (b): un polyéthersiloxane ayant un point de trouble de 20 à 70° C, de préférence de 25 à 50° C.

20. Procédé selon l'une des revendications 1 à 18, caractérisé par le fait qu'on utilise comme modérateur de mousse (b): un produit de réaction d'un organopolysiloxane halogéné et d'un sel de métal alcalin d'un polyoxyalkylène.

21. Procédé selon l'une des revendications 1 à 20, caractérisé par le fait qu'on applique en continu une préparation tinctoriale ayant moussé sur la matière textile fibreuse, sous forme d'une couche, au moyen d'un rouleau enducteur, qu'on fait pénétrer la mousse dans la matière fibreuse en appliquant une dépression de >0 à 1 bar jusqu'à ce qu'il reste une couche de mousse dont la hauteur est diminuée, qu'on soumet la matière fibreuse à un vaporisage avec de la vapeur saturée, puis qu'on arrose avec de l'eau et finalement qu'on la sèche.

22. Procédé selon l'une des revendications 1 à 21, caractérisé par le fait qu'on applique une première couche de mousse sur le côté poils d'un tapis, qu'on la fait pénétrer dans le tapis au moyen du vide, puis qu'on applique une deuxième couche de mousse, qu'on soumet à un vaporisage avec de la vapeur saturée, puis éventuellement qu'on arrose avec de l'eau et qu'on sèche.

23. Procédé selon la revendication 22, caractérisé par le fait qu'on teint le tapis avec la mousse, qu'on le soumet à un vaporisage, qu'on l'arrose avec de l'eau, puis qu'on le sèche.

24. Procédé selon l'une des revendications 1 à 23, caractérisé par le fait qu'on applique en continu sur la matière textile fibreuse une préparation d'apprêt ayant moussé sous forme d'une couche, au moyen d'un rouleau enducteur, qu'on fait pénétrer la mousse dans la matière fibreuse en appliquant une dépression de > 0 à 1 bar, jusqu'à ce qu'il reste une couche de mousse dont la hauteur a été réduite, puis qu'on soumet la matière fibreuse à un vaporisage.

25. Procédé selon la revendication 24, caractérisé par le fait qu'on applique la préparation d'apprêt ayant moussé sur la matière textile successivement de chaque côté.

26. Procédé selon l'une des revendications 1 à 20, caractérisé par le fait qu'on imprègne le tapis avec un bain tinctorial aqueux, puis qu'on applique la préparation ayant moussé et qu'on termine la teinture par un vaporisage.

27. Procédé selon la revendication 26, caractérisé par le fait que le bain de teinture contient également les constituants (a) et (b).
